# EUROPÄISCHE PATENTSCHRIFT

(11) **EP 0 607 529 B1**
(45) Veröffentlichungstag und Bekanntmachung des Hinweises auf die Patenterteilung: **24.06.1998**
(21) Anmeldenummer: 93118805.6
(22) Anmeldetag: 23.11.1993
(51) Int. Cl.: C11D 3/00, C11D 3/22, C11D 3/37, C11D 1/66, C11D 1/72, C11D 1/74

(54) **Verwendung wässriger Weichspülmittel für die Behandlung von Textilien**
Use of aqeous softeners for the treatment of textiles
Utilisation des agents adoucissants aqueux pour le traitement de textiles

(30) Priorität: 20.01.1993 DE 4301459
(43) Veröffentlichungstag der Anmeldung: 27.07.1994
(73) Patentinhaber: HÜLS AKTIENGESELLSCHAFT, 45764 Marl (DE)
(72) Erfinder: Kelkenberg, Heike, Dr., D-45966 Gladbeck (DE); Brock, Michael, Dr., D-46514 Schermbeck (DE)

(56) Entgegenhaltungen:
- EP-A- 0 017 120
- EP-A- 0 017 149
- EP-A- 0 044 003
- EP-A- 0 086 104
- EP-A- 0 115 252
- EP-A- 0 337 354
- EP-A- 0 530 959
- US-A- 4 179 382

## Beschreibung

Das klassische Wäscheweichspülmittel - Distearyldimethylammonium-chlorid (DSDMAC) - ist in den letzten Jahren aufgrund seiner aquatischen Toxizität in die Umweltdiskussion geraten. Es ist inzwischen durch ester- oder amidhaltige quaternäre Ammoniumbasen bzw. Imidazoliniumsalze vom Markt verdrängt worden, die in ihrem Umweltverhalten als besser eingestuft werden.

In der Textilausrüstung werden für die Weichmachung in großen Mengen auch nichtkationische Hilfsmittel wie sulfierte Fette, Ethoxylate, Silikone und Wachse mit Erfolg eingesetzt. Im Unterschied zur Wäscheweichspülung im Haushalt werden hier die Weichmacheremulsionen in relativ hoher Konzentration (10-50 g/l) nach verschiedenen Verfahren wie Sprühung, Auftrags- oder Ausziehverfahren appliziert, je nachdem welcher Weicheffekt gewünscht wird.

Dagegen wird von einem guten Haushaltswäscheweichspüler gefordert, daß er aus einer hochverdünnten Spülflottenemulsion (0.2 bis 0.7 g/l) möglichst quantitativ auf die zu behandelnden Textilien aufzieht. Die bekanntermaßen gute Wirkung der klassischen kationaktiven Weichspüler beruht vor allem auf der ausgeprägten Chemisorptivität der emulgierten kationischen Partikel, die über die ionische Wechselwirkung mit der anionischen Faseroberfläche auf die Faser aufziehen. Aus der Literatur ist bekannt, daß sich durch Abmischen von nichtionischen und kationischen Weichmachern gute Weichspüleffekte erzielen lassen. So werden z. B. Weichspülemulsionen auf Basis eines Gemisches von Lanolin oder propoxyliertem Lanolin und einer traditionellen quaternären Ammoniumbase vorgeschlagen, die in der Wäschebehandlung gute Weichspüleffekte zeigen (EP-A-0 086 104). Ein weiterer Vorteil dieser Mischemulsionen ist, daß sie sich als hochkonzentrierte Emulsionen handhaben lassen, ohne einzudicken, was bei den rein kationischen Wirkstoffemulsionen häufig zu Problemen führt. Die gleiche Wirkung wird auch durch andere nichtionogene Zusätze, wie z B. Alkylenoxid-Addukte von Fettalkolen, Fettsäureamiden und Fettsäureestern sowie natürlichen Fetten, erreicht (EP-A-0 056 695; EP-A-0 159 919). Marktübliche Weichspülmittel enthalten heute ca. 15 % Co- Weichmacher wie z. B. Glycerinmonostearat oder Fettalkoholoxethylate (Tenside Surf. Det. 27, 34-40 (1990)).

Eine Kombination aus einem üblichen kationischen Weichspülerwirkstoff wie Tetraalkylammoniumsalzen oder Alkylimidazoliniumsalzen mit einer kleinen Menge eines polymeren speziellen kationischen Salzes wie kationischer Stärke oder kationischen Polyvinylpyrrolidon-Copolymeren beschreibt US-A-4 179 382.
Appretierend wirkende Textilwaschmittel mit steifender Wirkung werden in EP-A-0 017 120 beschrieben. Sie enthalten nichtionische und/oder zwitterionische Tenside, in Wasser lösliche quartäre Ammoniumgruppen aufweisende Aminoether von Polysacchariden sowie Calciumionen bindende Gerüstsalze und/oder Lösemittel.
Ein hautmildes Shampoo enthält nach EP-A-0 337 354 eine Kombination aus dem nichtionischen Tensid Alkylpolyglycosid und einem kationischen Polymer. Die Mischung führt zu ausgezeichnetem cremigen Schaum.
Ein flüssiges Waschmittel mit einem Gehalt an verfarbungsinhibierenden Zusätzen wird in EP-A-0 044 003 beschrieben. Das Waschmittel enthält zwei verschiedene nichtionische Tenside, von denen eines ein ethoxylierter C₁₃-C₁₅-Oxoalkohol mit 55 - 65 Gew.-% Ethylenoxid und das andere ein ethoxylierter C₉-C₁₂-Oxo- oder Fettalkohol mit 60 - 70 Gew.% Ethylenoxid ist, wäscheweichmachende quartäre Ammoniumverbindungen wie Distearyldimethylammoniumchlorid oder quartäre Imidazoliniumverbindungen und kationische Stärkeether als Verfarbungsinhibitoren.

Aufgabe der Erfindung war es, ein neues Weichspülmittel herzustellen, das frei von den traditionellen quaternären Ammoniumbasen mit ihren bekannten Nachteilen ist.

Die Lösung der Aufgabe besteht darin, Emulsionen von nichtionischen hydrophoben Tensiden mit einem kationischen Schutzkolloid zu versetzen. Auf diese Weise werden die in der Emulsion vorhandenen Tensidvesikel oberflächlich kationisiert, so daß das Aufziehen auf die weichzuspülende Textilfaser substantiv erfolgt.

Gegenstand der Erfindung ist daher die Verwendung eines wäßrigen Weichspülmittels für die Behandlung von Textilien auf Basis wasserunlöslicher nichtionischer Tenside, deren Emulsionen oder Dispersionen durch Zusatz von Schutzkolloiden, die kationische Gruppen enthalten, stabilisiert sind,
wobei die Emulsionen oder Dispersionen
5 - 20 Gew.-% nichtionische Tenside mit hydrophoben Ketten mit je 10 - 20 Kohlenstoffatomen,
0,1 - 50 % bez. auf Tensid kationische Schutzkolloide
ausgewählt aus der Gruppe der kationischen Stärken, Chitosane, Chitosanderivate oder synthetischen Polymeren und
kleine Mengen üblicher Emulgatoren
enthalten
und wobei das Mittel frei von kationischen, quartären, monomeren Ammoniumverbindungen mit 2 C₁₂₋₂₂-Alkyl- oder Alkenylresten ist.

Als nichtionische Weichspül-Wirkstoffe kommt eine Vielzahl an sich bekannter Stoffklassen infrage, die insbesondere als hydrophoben Anteil zwei ähnlich lange C-Ketten - deren Kettenlänge C₁₀ - C₂₂ sein kann - und als hydrophilen Anteil eine nichtionische Polyether- oder Polyol-Kette oder einen Zucker- oder Polysacchrid-Abkömmling enthalten.

Eine dieser Stoffklassen stellen die technisch verfügbaren Guerbet-Alkohole dar, die durch alkalische Kondensation von Fettalkoholen hergestellt werden. Der geeignete Hydrophilierungsgrad läßt sich durch Ethylenoxid- oder Propylenoxid-Addition einstellen.
Eine ökologisch interessante Stoffklasse stellen die Saccharid-Difettsäureester oder die Fettalkylpolyglycosid-Fettsäureester dar, die auch im Gemisch vorliegen können. Bei Bedarf kann auch hier der Hydrophilierungsgrad zusätzlich mit Ethylenoxid oder Propylenoxid erhöht werden.
Eine andere bekannte Stoffklasse stellen die Fettsäureester des Sorbitols oder des Sorbitans dar, die bevorzugt als Gemisch von Mono- Di- und Triester vorliegen. Auch hier kann der Hydrophilierungsgrad durch Alkylenoxid-Addition vaniert werden. Die Diglyceride zählen zu der ökologisch und wirtschaftlich interessantesten Stoffklasse, da sie sich auf Basis billiger natürlicher Fette und Öle herstellen lassen und biologisch gut abbaubar sind. Auch hier wird der geeignete Hydrophilierungsgrad durch Alkoxylierung eingestellt. Ihre Herstellung ist Stand der Technik (DE-A-38 26 179).

Der erfindungsgemäße Zusatz von kationischem Schutzkolloid in Wäscheweichspülformulierungen ist bisher nicht bekannt Allgemein können kolloidale Lösungen durch hydrophile Schutzkolloide beträchtlich stabilisiert werden. Das Schutzkolloid legt sich wie ein Film um das zu schützende Teilchen und bildet eine Hülle von Wassermolekülen aus Bekannte Schutzkolloide sind Gelatine, Eiweißhydrolysat, Leim u.a. Ein geeignetes kationisches Schutzkolloid ist die technisch zugängliche kationische Stärke (I). Sie findet unter anderem in der Papierindustrie Verwendung. Sie hat gegenüber den elektroneutralen Schutzkolloiden den Vorteil, daß sie substantiv auf die negativ geladene Cellulosefaser des Papiers aufzieht.

Weitere geeignete kationische Schutzkolloide in Wäscheweichspülformulierungen sind das Naturprodukt Chitosan (II) und Chitosanderivate. Chitosan hat in den letzten Jahren als nachwachsender Rohstoff hauptsächlich in Japan und USA an wirschaftlicher Bedeutung gewonnen. Es wird durch Deacetylierung von Chitin, einem Abfallprodukt aus der Krabbenfischerei produziert. Chitin ist nach der Cellulose das zweithäufigste Polysaccharid der Erde.
Chitosan hat ein Molgewicht von 300 bis 500 000 und hat im Vergleich zur kationischen Stärke eine höhere positive Ladungsdichte. Als primäres Polyamin ist es als kationisches Schutzkolloid nur in sauren Systemen wirksam.
Neben den natürlichen kationischen Polymeren sind auch synthetische Polymere als erfindungsgemäßer Schutzkolloid-Zusatz geeignet, wie beispielsweise Polymere oder Copolymere des Dimethylaminopropyl-acrylamids oder -methacrylamids, die technisch zugänglich sind (III).

Zur Herstellung des wäßrigen Weichspülmittels werden die beispielhaft aufgeführten nichtionischen wasserunlöslichen Tenside in Konzentrationen von 5 bis 20 % unter Zuhilfenahme kleiner Mengen üblicher Emulgatoren wie Fettalkoholethoxylate und gegebenenfalls unter Zugabe von Essigsäure oder Milchsäure als Lösungsvermittler wäßrige Emulsionen hergestellt. Zu dieser Emulsion werden die genannten kationischen Schutzkolloide in Mengen von 0.1 bis 50 %, bezogen auf die nichtionische Wirksubstanz, hinzugegeben.
Die bevorzugte Menge beträgt 1 bis 20 %. Die Schutzkolloide können dem Wasser auch vor dem Emulgierungsprozeß zugesetzt werden Im Falle des Chitosans ist die Zugabe von organischer Säure als Lösungsvermittler erforderlich, um einen pH von 4 bis 5 in der Spülflotte zu gewährleisten.

Die so hergestellten Weichspülemulsionen werden bei der Wäschebehandlung so stark verdünnt, daß die Wirkstoffkombination in der Spülflotte in einer Konzentration von 0.1 bis 1 g/l vorliegt.
Durchgeführte Weichspülteste haben gezeigt, daß nichtionische Tenside mit mindestens zwei langen hydrophoben Ketten in Kombination mit kleinen Mengen an kationischem Schutzkolloid gute Wäscheweichspüleffekte zeigen. Aus ökologischer Sicht sind insbesondere alkoxylierte Diglyceride auf Basis natürlicher Fette in Kombination mit dem Naturprodukt Chitosan geeignet. Das System ist biologisch gut abbaubar und enthält keine quaternären Aminfunktionen.

Die durchgeführten Weichspülversuche werden im folgenden Text genauer beschrieben und sollen die Erfindung näher erläutern.

### Beschreibung der Testmethode der weichmachenden Wirkung (Dreiecksprüfung)

Die weichmachende Wirkung des beanspruchten Wäscheweichspülmittels wurde in Form einer sensorischen Weichgriff-Prüfung mit 6 Testpersonen wie folgt durchgeführt:

Eine Charge von 72 Stück Frotteehandtüchern (44 cm ● 30 cm, ca. 60 g, von der WFK-Testgewebe GmbH) wurden, auch wenn nicht alle 72 Tücher gebraucht wurden (aus Gründen gleichmäßiger Abnutzung), einmal mit 100 g eines handelsüblichen Vollwaschmittels (PERSIL®) maschinell bei 95 ° C gewaschen, gespült und geschleudert. Anschließend folgte ein Waschvorgang bei 95 ° C ohne Waschmittel einschließlich Spülen und kurze Anschleuderung, so daß saubere, feuchte, etwa das 2,5fache ihres Trockengewichtes an Wasser enthaltene Tücher für manuelles Weichspülen entnommen werden konnten.

Für einen Versuchsplan analog Tabelle A wurden jeweils 9 Tücher in 9 Spülflotten mit dem Standard (= S) und 9 Tücher in 9 Spülflotten mit der Testsubstanz (= T) weichgespült. Dazu wurden in Plastikschüsseln jeweils 2 1 Leitungswasser und 0.00 bzw 0,35 g/l Standard (Aktivsubstanz gerechnet) bzw. eine frei zu wählende Menge der Testsubstanz vordispergiert und die feuchten Tücher 10 min. darin belassen. Nach 5 min. wurden die Tücher einmal gewendet. Die weichgespülten Tücher wurden einzeln jeweils 30 sek. geschleudert und auf dem Wäscheständer in ruhender Luft getrocknet.

**Tabelle A:**

| Versuchsplan für die sensorische Weichgriffprüfung mit 6 Prüfern. | |
|---|---|
| Prüfer | Tücherkombination mit verschlüsselter Kennzeichnung |
| 1 | SST |
| 2 | SST |
| 3 | SST |
| 4 | STT |
| 5 | STT |
| 6 | STT |

S = Vergleichssubstanz (Standard); T = Testsubstanz (Erfindung)

Den Prüfpersonen wurden jeweils 3 Tücher in verschlüsselter Form nach dem Versuchsplan gemäß Tabelle A (sog. Dreieckstest) vorgelegt. Die Aufgabe für den Prüfer bestand darin, das abweichend behandelte Tuch nach sensorischer Begutachtung herauszufinden.

War dies möglich, vermerkte der Prüfer, ob sich das abweichende Tuch weicher oder härter anfühlt. Fanden mindestens 5 oder 6 Prüfer das abweichend behandelte Tuch (T bei den Prüfern 1 bis 3, S bei den Prüfern 4 bis 6) heraus, besteht nach DIN 10 951 mit einer Wahrscheinlichkeit von größer 95 % zwischen der Testsubstanz und dem Standard ein signifikanter Unterschied. Das Ergebnis wird mit Hilfe von 3 Zahlen ausgedrückt: Die 1. Zahl gibt die Anzahl der Prüfer an, die die mit dem Standard behandelten Tücher als weicher empfanden bzw. die mit der Testsubstanz als härter. Die 2, Zahl gibt die Anzahl der Prüfer an, die die mit dem Standard behandelten Tücher als härter empfanden bzw. die mit der Testsubstanz als weicher Die 3. Zahl gibt schließlich die Anzahl der Prüfer an, die aufgrund der geringen sensorischen Unterschiede der mit der Testsubstanz bzw. dem Standard behandelten Tücher das abweichend behandelte Tuch nicht bestimmen konnte bzw. nicht die richtige Antwort gab.

Als Testsubstanzen wurden die ökologisch und wirtschaftlich interessanten Diglyceride auf Basis natürlicher Fette bevorzugt untersucht.
Zur Ausprüfung kam ein mit 15 Gew.-% Propylenoxid propoxyliertes Palmöl und ein mit 15 Gew.-% Propylenoxid propoxyliertes Hautfett der Firma Stockhausen. Daneben wurde ein synthetisches, mit 22 Gew.-% EO oxethyliertes C₁₈-Diglycerid (21 % Triglycerid) eingesetzt. Als weiteres Beispiel wurde ein mit 12 EO oxethylierter Guerbet-Alkohol eingesetzt, der durch alkalische Kondensation eines technischen C_{16/18}-Fettalkohols synthetisiert wurde.
Als kationische Stärke wurde ein technisches Produkt mit einem Kationisierungsgrad von 0.02 bis 0.03 der Firma Cerestar ausgewählt. Das Chitosan wurde als kaltlösliches Hydrochlorid eingesetzt (Firma Kyowa Oil and Fat, Japan). Als synthetisches Schutzkolloid diente ein technisches Polyaminoacrylamid-Copolymerisat mit einem Acrylsäureanteil von 10 Gew.-% und einem Molgewicht von ca. 1 Mio. von der Firma Stockhausen.

Die Wirkstoffe ließen sich problemlos unter Zusatz von 1 bis 5 Gew.-% eines gängigen Fettsäureethoxylats als Emulgator in Gegenwart der Schutzkolloide emulgieren. Als Lösungsvermittler diente Essigsäure oder Milchsäure, die in solchen Mengen eingesetzt wurde, daß ein pH von 4.5 bis 5.0 in der verdünnten Spülflotte gewährleistet war. Im Falle des Chitosans konnten so 20 %ige gut fließfähige, stabile Emulsionen hergestellt werden. Im Falle der kationischen Stärke und des Polyaminalkylacrylamids waren die Emulsionen 10 %ig.

Als Vergleichssubstanz wurde ein marktübliches Esterquat von der Firma Stepan (STEPANTEX® VR 85) ausgewählt

Die Versuchsergebnisse sind in den folgenden zwei Tabellen zusammengefaßt.

In Tabelle 1 sind die Prüfergebnisse im Vergleich zu einem unbehandelten Tuch zusammengestellt. In allen Fällen bewirkt der Zusatz von kation. Schutzkolloid einen signifikanten Weichgriff. Im Vergleich zu einem marktgängigen Esterquat wird der gleiche Weichgriff erreicht, wenn die Spülflottenkonzentration verdoppelt ist (vgl. Tabelle 2). Dabei zeigte das Chitosan als kationisches Schutzkolloid die beste Wirkung. Bereits ein Zusatz von nur 2,5 %, bezogen auf Testsubstanz, genügt, um einen synergistischen Effekt zu erzielen.

**Tabelle 1**

| Sensorische Weichgriffprüfung mit 6 Prüfpersonen nach DIN 10951 (sog. Dreieckstest) Vergleich gegen unbehandelte mit PERSIL® gewaschene Tücher | | | | |
|---|---|---|---|---|
| Spülflotte | | Dreiecksprüfung | | |
| Teststubstanz 0.35 g/l | kation. Schutzkolloid Gew.-% bez. auf Testsubstanz | unbehandelt weicher | Testsubstanz weicher | kein Unterschied |
| C_{32/36}-Guerbitol | ----- | 0 | 1 | 5 |
| + 12 EO | + 15 % kat. Stärke | 0 | 5 | 1 |
| Palmöl/15 % PO | ----- | 0 | 2 | 4 |
| | + 13 % kat. Stärke | 0 | 5 | 1 |
| | | | | |
| Hautfett/15 % PO | ----- | 0 | 3 | 3 |
| | + 10 % kat. Stärke | 0 | 6 | 0 |
| | | | | |
| C₁₈-Diglycerid/ | ----- | 0 | 1 | 5 |
| 22 % EO | + 10 % kat. Stärke | 0 | 5 | 1 |
| --------- | + 100 % Chitosan | 0 | 3 | 3 |
| Palmöl/15 % PO | + 5 % Chitosan | 0 | 5 | 1 |
| | | | | |
| Hautfett/15 % PO | + 5 % Chitosan | 0 | 6 | 0 |
| C₁₈-Diglycerid/ 22 % EO | + 5 % Chitosan | 0 | 6 | 0 |
| ----------- | + 10 % Polyaminoacrylamid | 1 | 2 | 3 |
| Palmöl/15 % PO | + 5 % Polyaminoacrylamid | 0 | 5 | 1 |
| Hautöl/15 % PO | + 5 % Polyaminoacrylamid | 0 | 4 | 2 |
| C₁₈-Diglycerid/ 22 % EO | + 10 % Polyaminoacrylamid | 0 | 5 | 1 |

**Tabelle 2**

| Sensorische Weichgriffprüfung mit 6 Prüfpersonen nach DIN 10951 (sog. Dreieckstest) Vergleich gegen marktübliches Esterquat* (0.18 g/l STEPANTEX® VR 85) | | | | |
|---|---|---|---|---|
| Spülflotte | | Dreiecksprüfung | | |
| Teststubstanz 0.35 g/l | kation. Schutzkolloid Gew.-% bez auf Testsubstanz | Esterquat weicher | Testsubstanz weicher | kein Unterschied |
| Palmöl/15 % PO | ------ | 4 | 0 | 2 |
| Palmöl/15 % PO | + 5 % Chitosan | 1 | 0 | 5 |
| Palmöl 15 % PO | 2.5 % Chitosan | 1 | 0 | 5 |
| | | | | |
| Hautfett/15 % PO | ------ | 5 | 0 | 1 |
| Hautfett/15 % PO | + 5 % Chitosan | 1 | 0 | 5 |
| | | | | |
| C₁₈-Diglycerid/ 22 % EO | ------ | 4 | 0 | 2 |
| C₁₈-Diglycerid/ 22 % EO | + 5 % Chitosan | 1 | 0 | 5 |

| | | | | |
|---|---|---|---|---|
| * Quaternierter Fettsäureester des Triethanolamins | | | | |

## Patentansprüche

1. Verwendung eines Weichspülmittels für die Behandlung von Textilien,
dadurch gekennzeichnet,
daß als Weichspülmittel Emulsionen oder Dispersionen von nichtionischen Tensiden eingesetzt werden, die durch Zusatz von Schutzkolloiden mit kationischen Gruppen stabilisiert sind,
wobei die Emulsionen oder Dispersionen
5 - 20 Gew.-% nichtionische Tenside mit hydrophoben Ketten mit je 10 - 20 Kohlenstoffatomen,
0,1 - 50 % bez. auf Tensid kationische Schutzkolloide
ausgewählt aus der Gruppe der kationischen Stärken, Chitosane, Chitosanderivate oder synthetischen Polymeren und
kleine Mengen üblicher Emulgatoren
enthalten
und wobei das Mittel frei von kationischen, quartären, monomeren Ammoniumverbindungen mit 2 C₁₂₋₂₂-Alkyl- oder Alkenylresten ist.

2. Verwendung eines Weichspülmittels für die Behandlung von Textilien nach Anspruch 1,
dadurch gekennzeichnet,
daß das kationische Schutzkolloid ein Chitosan oder ein Chitosan-Derivat ist und organische Säure anwesend ist.

3. Verwendung eines Weichspülmittels für die Behandlung von Textilien nach Anspruch 1,
dadurch gekennzeichnet,
daß das kationische Schutzkolloid ein Polymeres oder Copolymeres des Dimethylaminopropyl-acrylamids oder -methacrylamids ist.

4. Verwendung eines Weichspülmittels für die Behandlung von Textilien nach Anspruch 1,
dadurch gekennzeichnet,
daß die nichtionischen Tenside zwei bis vier lange hydrophobe Kohlenstoffketten und als hydrophile Gruppe einen Glycose- oder Polysaccharid-Rest, eine Polyether- oder eine Polyol-Kette enthalten.

5. Verwendung eines Weichspülmittels für die Behandlung von Textilien nach Anspruch 4,
dadurch gekennzeichnet,
daß das nichtionische Tensid ein ethoxylierter oder propoxylierter verzweigter Alkohol der allgemeinen Formel ist, in der R¹ und R² verzweigte oder geradkettige C₁₀-C₂₂-Alkylreste bedeuten und gleich oder verschieden sein können und R³ für Wasserstoff oder einen Methyl-Rest steht und n eine Zahl von 1 bis 30 ist.

6. Verwendung eines Weichspülmittels für die Behandlung von Textilien nach Anspruch 4,
dadurch gekennzeichnet,
daß das nichtionische Tensid ein Mono-, Di-, Tri- oder Tetra-Fettsäureester eines Monosaccharids oder Polysaccharids ist, in dem die Acylreste verzweigte oder lineare C₁₀-C₂₂-Ketten und gleich oder verschieden sind.

7. Verwendung eines Weichspülmittels für die Behandlung von Textilien nach Anspruch 4,
dadurch gekennzeichnet,
daß das nichtionische Tensid ein Mono-, Di- oder Tri-Fettsäureester eines Fettalkylglycosids oder Fettalkylpolyglycosids ist, in dem die Acyl- und die Alkylreste verzweigte oder lineare C₁₀-C₂₂-Ketten und gleich oder verschieden sind.

8. Verwendung eines Weichspülmittels für die Behandlung von Textilien nach einem der Ansprüche 6 oder 7,
dadurch gekennzeichnet,
daß die nichtionischen Tenside zusätzlich mit Ethylenoxid oder Propylenoxid alkoxyliert sind.

9. Verwendung eines Weichspülmittels für die Behandlung von Textilien nach Anspruch 4,
dadurch gekennzeichnet,
daß das nichtionische Tensid ein Mono-, Di- oder Tri-Fettsäureester eines Polyols der allgemeinen Formel HOCH₂-(CHOH)ₘ-CH₂OH darstellt, in der m eine Zahl von 1 - 4 ist, und die Acylreste verzweigte oder geradlinige C₁₀-C₂₂-Ketten und gleich oder verschieden sind.

10. Verwendung eines Weichspülmittels für die Behandlung von Textilien nach Anspruch 9,
dadurch gekennzeichnet,
daß die nichtionischen Tenside zusätzlich mit Ethylenoxid oder Propylenoxid alkoxyliert sind.

11. Verwendung eines Weichspülmittels für die Behandlung von Textilien nach Anspruch 9,
dadurch gekennzeichnet,
daß die nichtionischen Tenside Difettsäureester oder Gemische von Mono-, Di- und Trifettsäureester des Glycerins sind.

12. Verwendung eines Weichspülmittels für die Behandlung von Textilien nach Anspruch 1,
dadurch gekennzeichnet,
daß die nichtionischen Tenside aus alkoxylierten natürlichen Fetten, Ölen und/oder deren Mischungen mit freien Fettsäuren, Mono- und/oder Diglyceriden bestehen.

13. Verwendung eines Weichspülmittels für die Behandlung von Textilien nach den Ansprüchen 1 bis 12 in einer Konzentration von 0,1 bis 1 g/l Wirkstoffkombination in der Spülflotte bei der Wäschebehandlung.

## Claims

1. The use of a fabric conditioning composition for the treatment of textiles, characterized in that as fabric softening agents there are used emulsions or dispersions of nonionic surfactants which have been stabilized by addition of protective colloids having cationic groups, the emulsions or dispersions comprising 5-20% by weight of nonionic surfactants having hydrophobic chains of in each case 10-20 carbon atoms, 0.1-50%, relative to surfactant, of cationic protective colloids selected from the group consisting of cationic starches, chitosan, chitosan derivatives and synthetic polymers and small amounts of conventional emulsifiers, and the composition being free from cationic, quaternary, monomeric ammonium compounds having 2 C₁₂_₂₂-alkyl or alkenyl radicals.

2. The use of a fabric conditioning composition for the treatment of textiles according to claim 1, characterized in that the cationic protective colloid is a chitosan or a chitosan derivative and organic acid is present.

3. The use of a fabric conditioning composition for the treatment of textiles according to claim 1, characterized in that the cationic protective colloid is a polymer or copolymer of dimethylaminopropylacrylamide or dimethylaminopropylmethacrylamide.

4. The use of a fabric conditioning composition for the treatment of textiles according to claim 1, characterized in that the nonionic surfactants contain two to four long hydrophobic carbon chains and a glycose or polysaccharide radical, a polyether or a polyol chain as hydrophilic group.

5. The use of a fabric conditioning composition for the treatment of textiles according to claim 4, characterized in that the nonionic surfactant is an ethoxylated or propoxylated branched alcohol of the general formula in which R¹ and R² are branched or straight-chain C₁₀-C₂₂-alkyl radicals and can be identical or different, and R³ represents hydrogen or a methyl radical, and n is a number from 1 to 30.

6. The use of a fabric conditioning composition for the treatment of textiles according to claim 4, characterized in that the nonionic surfactant is a mono-, di-, tri- or tetra-fatty acid ester of a monosaccharide or polysaccharide in which the acyl radicals are branched or linear C₁₀-C₂₂-chains and are identical or different.

7. The use of a fabric conditioning composition for the treatment of textiles according to claim 4, characterized in that the nonionic surfactant is a mono-, di- or tri-fatty acid ester of a fatty alkyl glycoside or fatty alkyl polyglycoside in which the acyl and the alkyl radicals are branched or linear C₁₀-C₂₂-chains and are identical or different.

8. The use of a fabric conditioning composition for the treatment of textiles according to either of claims 6 or 7, characterized in that the nonionic surfactants have additionally been alkoxylated with ethylene oxide or propylene oxide.

9. The use of a fabric conditioning composition for the treatment of textiles according to claim 4, characterized in that the nonionic surfactant is a mono-, di- or tri-fatty acid ester of a polyol of the general formula HOCH₂-(CHOH)ₘ-CH₂OH in which m is a number from 1 to 4, and the acyl radicals are branched or straight-chain C₁₀-C₂₂-chains and are identical or different.

10. The use of a fabric conditioning composition for the treatment of textiles according to claim 9, characterized in that the nonionic surfactants have additionally been alkoxylated with ethylene oxide or propylene oxide.

11. The use of a fabric conditioning composition for the treatment of textiles according to claim 9, characterized in that the nonionic surfactants are di-fatty acid esters or mixtures of mono-, di- and tri-fatty acid esters of glycerol.

12. The use of a fabric conditioning composition for the treatment of textiles according to claim 1, characterized in that the nonionic surfactants consist of alkoxylated natural fats, oils and/or mixtures thereof with free fatty acids, mono- and/or diglycerides.

13. The use of a fabric conditioning composition for the treatment of textiles according to claims 1 to 12 in a concentration of 0.1 to 1 g/l of active compound combination in the rinse liquor of a washing operation.

## Revendications

1. Utilisation d'un agent assouplissant pour le traitement des textiles,
caractérisée en ce que
comme agent assouplissant, on met en oeuvre des émulsions ou des dispersions d'agents tensioactifs non ioniques, qui sont stabilisées par addition de colloides protecteurs ayant des groupes cationiques,
dans lequel les émulsions ou les dispersions renferment :
- de 5 à 20 % en poids d'agents tensioactifs non ioniques ayant des chaînes hydrophobes avec chacune 10 à 20 atomes de carbone,
- de 0,1 à 50 % de colloide protecteur cationique rapporté à l'agent tensioactif,
choisi dans le groupe des amidons cationiques des chitosanes, des dérivés de chitosane ou de polymères synthétiques, et de petites quantités d'agents émulsionnants habituels et pour lequel la composition est exempte de composés d'ammonium cationiques quaternaires, monomères ayant deux radicaux alkyle ou alkényle en C₁₂ à C₂₂.

2. Utilisation d'un agent assouplissant pour le traitement des textiles selon la revendication 1,
caractérisée en ce que
le colloide protecteur cationique est un chitosane ou un dérivé de chitosane et un acide organique est présent.

3. Utilisation d'un agent assouplissant pour le traitement des textiles selon la revendication 1,
caractérisée en ce que
le colloide protecteur cationique est un polymère ou un copolymère du diméthylaminopropylacrylamide ou du diméthylamino propyl méthacrylamide.

4. Utilisation d'un agent assouplissant pour le traitement des textiles selon la revendication 1,
caractérisée en ce que
les agents tensioactifs non ioniques renferment de deux à quatre chaînes hydrocarbonées longues hydrophobes et comme groupe hydrophile, un radical glycose ou polysaccharique, une chaîne polyéther ou une chaîne de polyol.

5. Utilisation d'un agent assouplissant pour le traitement des textiles selon la revendication 4,
caractérisée en ce que
l'agent tensioactif non ionique est un alcool ramifié éthoxylé ou propoxylé de formule générale : dans laquelle R¹ et R² signifient des radicaux alkyle en C₁₀-C₂₂ ramifiés ou à chaîne droite et peuvent être identiques ou différents et R³ représente de l'hydrogène ou un radical méthyle et n est un nombre allant de 1 à 30.

6. Utilisation d'un agent assouplissant pour le traitement des textiles, selon la revendication 4,
caractérisée en ce que
l'agent tensioactif non ionique est un mono-, di-, tri- ou tétraester d'acide gras d'un monosaccharide ou d'un polysaccharide dans lequel les radicaux acyle sont des chaînes ramifiées ou linéaires en C₁₀ à C₂₂ et sont identiques ou différents.

7. Utilisation d'un agent assouplissant pour le traitement des textiles selon la revendication 4,
caractérisée en ce que
l'agent tensioactif non ionique est un mono-, di- ou triester d'acide gras d'un alkyl gras glycoside ou d'un alkyle gras polyglycoside dans lequel les radicaux acyle et les radicaux alkyle sont des chaînes en C₁₀ à C₂₂ ramifiés ou linéaires et sont identiques ou différents.

8. Utilisation d'un agent assouplissant pour le traitement des textiles selon l'une des revendications 6 ou 7,
caractérisée en ce que
les agents tensioactifs non ioniques sont alkoxylés en supplément avec de l'oxyde d'éthylène ou de l'oxyde de propylène.

9. Utilisation d'un agent assouplissant pour le traitement des textiles selon la revendication 4,
caractérisée en ce que
l'agent tensioactif non ionique représente un mono-, di- ou triester d'acide gras d'un polyol de formule générale :
HOCH₂-(CHOH)ₘ-CH₂OH
dans laquelle m est un nombre allant de 1 à 4 et les radicaux acyle sont des chaînes en C₁₀ à C₂₂ ramifiées ou linéaires et sont identiques ou différents.

10. Utilisation d'un agent assouplissant pour le traitement des textiles selon la revendication 9,
caractérisée en ce que
les agents tensioactifs non ioniques sont alkoxylés en supplément avec de l'oxyde d'éthylène ou de l'oxyde de propylène.

11. Utilisation d'un agent assouplissant pour le traitement des textiles selon la revendication 9,
caractérisée en ce que
les agents tensioactifs non ioniques sont des di-esters d'acide gras ou des mélanges de mono-, di-, ou tri-esters d'acide gras de glycérol.

12. Utilisation d'un agent assouplissant pour le traitement des textiles, selon la revendication 1,
caractérisée en ce que
les agents tensioactifs non ioniques consistent en des matières grasses, des huiles naturelles alkoxylées et/ou leurs mélanges avec des acides gras libres, des mono et/ou des diglycérides.

13. Utilisation d'un agent assouplissant pour le traitement des textiles selon les revendications 1 à 12, à une concentration allant de 0,1 à 1 g/l de combinaison de matière actives dans le jus de rinçage lors du traitement des articles textiles.
